# NEUE EUROPÄISCHE PATENTSCHRIFT

(11) **EP 0 256 409 B2**
(45) Veröffentlichungstag und Bekanntmachung des Hinweises auf die Entscheidung über den Einspruch: **18.09.1996**
(45) Hinweis auf die Patenterteilung: 26.09.1990
(21) Anmeldenummer: 87111183.7
(22) Anmeldetag: 03.08.1987
(51) Int. Cl.: B21B 1/08, B21B 1/14

(54) **Verfahren zur Herstellung von Formstahl**
Method of producing sections
Procédé de fabrication de profils

(30) Priorität: 16.08.1986 DE 3627729
(43) Veröffentlichungstag der Anmeldung: 24.02.1988
(73) Patentinhaber: SMS SCHLOEMANN-SIEMAG AKTIENGESELLSCHAFT, D-40237 Düsseldorf (DE)
(72) Erfinder: Engel, Georg, D-4044 Kaarst (DE); Kosak, Dietmar, D-4044 Kaarst (DE)
(74) Vertreter: Müller, Gerd, Dipl.-Ing.

(56) Entgegenhaltungen:
- DE-A- 1 427 875
- DE-A- 2 844 433
- DE-C- 254 977
- GB-A- 2 159 079
- JP-A-56 109 101
- PATENT ABSTRACTS OF JAPAN, Band 8, Nr. 148 (M-308)[1565], 11. Juli 1984; & JP - A - 59 45003 (SHIN NIPPON SEITETSU K.K.) 13.03.1984
- PATENT ABSTRACTS OF JAPAN, Band 7, Nr. 189 (M-237)[1334], 18. August 1983; & JP - A - 58 90301 (HITACHI ZOSEN K.K.) 30.05.1983
- "Roll Design and Mill Layout", R. E. Beynon, Association of Iron & Steel Engineers, Pittsburgh, USA
- "Walzwerkswesen", Bd. 2, J. Puppe und G. Stauber, Verlag STAHLEISEN M.B.H., Düsseldorf

## Beschreibung

Die Erfindung betrifft ein Verfahren zum Herstellen von Formstahl, in einem Formstahl-Walzwerk mit einem Duo-Umkehr-Vorgerüst und in einer Tandem-Gerüstgruppe zusammgenfaßtem Universal-Arbeitsgerüst, Flanschen-Stauchgerüst sowie einem ausgangsseitig vorgesehenen Universal-Fertiggerüst. Die Erfindung betrifft auch ein Formstahl-Walzwerk zur Durchführung des Verfahrens.

Ein derartiges, der Gattung entsprechendes Verfahren zur Herstellung von Formstahl ist aus der Vorveröffentlichtung JP-A 56 109101 bekannt. Die genannte Vorveröffentlichung beschreibt eine Trägerstraße, bestehend aus einem Umkehr-Vorgerüst und aus einer sich daran anschließenden Tandem-Gerüstgruppe bestehend aus einem Universal-Reversier-Vorgerüst und einem zugeordneten Flanschen-Stauchgerüst sowie aus einem separaten Universal-Fertiggerüst. Das bei konventionellen Trägerstraßen separat stehende Fertiggerüst ist vorschlagsweise an die Universal-Arbeitsgerüstgruppe herangerückt worden. Das Universal-Fertiggerüst ist allerdings während der Reversier-Vorwalzstiche geöffnet und steht nicht im Walzkontakt mit dem Formstahl. Nur für den letzten Durchgang des Formstahls wird das Universal-Fertiggerüst auf das Fertigmaß eingestellt, so daß - der Fertigstich im Universal-Fertiggerüst gewalzt wird. Beim reversierenden Vorwalzen bestimmter Formstähle, die nicht durch ein geöffnetes Universal-Fertiggerüst durchgeführt werden können, wurde vorgeschlagen, das Fertiggerüst während des Vorwalzens seitlich der Walzlinie anzuordnen und erst zum Fertigstich in die Walzlinie einzurücken. Nachteilig hierbei ist, daß das Umformpotential des Fertiggerüsts nur unzulänglich ausgenutzt wird, das heißt, wie bei anderen konventionellen Walzwerken, lediglich für einen Stich, nämlich den Fertigstich. Nachteilig ist ferner, daß die Reproduzierbarkeit der Walzspalteinstellung nicht ausreichend ist, um die heute üblichen Toleranzanforderungen an Trägerprofile zu erfüllen, wenn der Walzspalt des Universal-Fertiggerüsts erst zum letzten Fertigstich zugestellt wird.

Ein weiteres, der Gattung entsprechendes Verfahren zur Herstellung von Formstahl ist in der vorbekannten Veröffentlichung JP-A 59-45003 erwähnt. In dieser Veröffentlichung sollen die Nachteile des zuvor dargestellten Herstellungsverfahren von Formstahl beseitigt werden, da bei diesem Walzwerk bekannt geworden war, daß der Spalt im Universal-Fertiggerüst unmöglich auf einem konstanten Wert gehalten werden kann und dies die Präzision der fertiggewalzten Produkte mindert. Deshalb wurde in der hier genannten Veröffentlichung JP-A 59-45003 vorgeschlagen, das Universal-Fertiggerüst erst am Ende des Umformprozesses mit einer separaten Verschiebevorrichtung in die Walzlinie zu bringen. Der Nachteil dieser Maßnahme besteht gleichfalls darin, daß das Universal-Fertiggerüst nur für den letzten Stich, den Fertigstich genutzt wird und ansonsten im Stand-by außerhalb der Walzlinie steht.

Bei einem anderen Formstahl-Herstellungsverfahren gemäß der JP-A 58-90301 wird der Formstahl in einer Tandem-Gerüstgruppe bestehend aus Universal-Arbeitsgerüst, Flanschen-Stauchgerüst und Universal-Fertiggerüst umgeformt. Nur das Universal-Arbeitsgerüst und das Flanschen-Stauchgerüst sind reversierend arbeitende Vorgerüste. Das Universal-Fertiggerüst ist während der Umformung geöffnet. Der Formstahl wird währenddessen durch den geöffneten Walzspalt des Fertiggerüsts hindurchgeführt. Erst beim letzten Stich, dem Fertigstich wird der Walzspalt des Universal-Fertiggerüsts zugestellt und der Formstahl wird im Hingang einem einzigen letzten Stich unterzogen. In dem Universal-Arbeitsgerüst und in dem Flanschen-Stauchgerüst wird der Formstahl bekannterweise mit X-Stichen vorgeformt; erst im letzten Fertigstich werden die Flanschen in die H-Form gerichtet. Abgesehen davon, daß wie bei den zuvor als vorbekannt beschriebenen Walzwerken das Umformpotential des Universal-Fertiggerüst nur unzulänglich genutzt wird, ist das Vorwalzen des Formstahls ausschließlich mit X-Stichen nachteilig für die Gefügeausbildung im Übergang vom Steg zum Flansch.

Bei einem Verfahren zum Walzen von Doppel-T-Trägern nach der DE-A 14 27 874 ist eine Dreier-Tandem-Gerüstgruppe beschrieben, die aus zwei Universal-Arbeitsgerüsten und einem Flanschen-Stauchgerüst besteht, wobei das Stauchgerüst zwischen den Universalgerüsten angeordnet ist und diese Dreier-Tandemgruppe im Reversierbetrieb arbeitet. Der Formstahl wird in dieser Tandem-Gerüstgruppe reversierend vorgewalzt. Anschließend wird der Formstahl in einem nicht reversierend betriebenen Universal-Fertiggerüst fertiggewalzt, welches in einem größeren Abstand zu der genannten Vorgerüstgruppe steht. In der Vorgerüstgruppe wird der Formstahl entweder ausschließlich X-Stichen oder ausschließlich H-Stichen unterzogen, was nachteilig für die Gefügeausbildung im Übergang vom Steg zum Flansch ist. Nachteilig bei diesem vorbekannten Walzwerk ist auch die große Baulänge und der Umstand, daß das Fertiggerüst nur für einen einzigen Stich, den Fertigstich herangezogen wird, während es beim Reversierbetrieb der Vorgerüstgruppe im Stand-by in Walzlinie ungenutzt steht.

Die Erfindung geht von der Aufgabe aus, ein Verfahren zur Herstellung von Formstahl der eingangs bezeichneten Gattung zu schaffen, durch welches sowohl der Raumbedarf als auch der erforderliche Aufwand gering gehalten wird und gleichwohl die Umformleistung durch bessere Ausnutzung aller im Walzwerk angeordneten Walzgerüste erhöht wird.

Gelöst wird diese Aufgabe durch die im Patentanspruch 1 gekennzeichneten Merkmale, wonach die Tandem-Gerüstgruppe als Umkehr-Tandem-Gerüstgruppe simultan reversierend reduzierend arbeitet und in die Herstellung des Formstahls das Universal-Fertiggerüst bei allen Reduktionsstichen reversierend einbezogen wird und auch der letzte Fertigstich in diesem Universal-Fertiggerüst durchgeführt wird und das Universal-Fertiggerüst während der reversierenden Reduktion des Formstahls für eine geringere Reduktion eingestellt wird als das Universal-Arbeitsgerüst. Abgesehen davon, daß die übliche Fertiggruppe und deren anteilige Rollgänge entfallen können, ersetzt das in die Umkehr-Tandem-Gerüstgruppe einbezogene Universal-Fertiggerüst das üblicherweise in einer Dreier-Tandem-Gruppe angeordnete reversierend arbeitende Universal-Arbeitsgerüst und wird ein reversierend arbeitendes Universal-Fertiggerüst. Damit aber wird das Fertiggerüst, das je Walzgutlänge nur einen Stich geringer Reduktion bislang durchgeführt hat und damit nur mäßig genutzt worden ist, in die Umkehr-Tandem-Gruppe übernommen und durch Beteiligung am Umkehrbetrieb wesentlich stärker genutzt. Seine speziellen Funktionen vermag es jedoch auch bei dieser stärkeren Nutzung durchzuführen. So entsteht ein Verfahren zur Herstellung von Formstahl, das durch weitgehende Ausnutzung aller Gerüste eine besonders hohe Durchssatzleistung in Anbetracht des erforderlichen Aufwandes ergibt.

Vorteilhafte und zweckmäßige Weiterbildungen des Gegenstandes des Anspruchs 1 sind den Unteransprüchen zu entnehmen.

Im einzelnen sind die Merkmale der Erfindung anhand der folgenden Beschreibung von Ausführungsbeispielen in Verbindung mit diese darstellenden Zeichnungen erläutert. Es zeigen hierbei:
- Figur 1: schematisch ein herkömmliches Formstahl-Walzwerk hoher Leistung,
- Figur 2: in gleichartiger Darstellung ein Formstahl-Walzwerk gemäß der Erfindung und
- Figur 3: das Formstahl-Walzwerk in ausführlicher schematischer Darstellung.

In der Fig. 1 ist ein herkömmliches Formstahl-Walzwerk schematisch dargestellt.

Beispielsweise in einem nicht dargestellten Stoßofen aufgeheizte Blöcke werden in einem Umkehr-Vorgerüst 1, das als Zwei-Walzen-Gerüst ausgeführt ist, in einer Anzahl von Stichen, meist zwischen sieben und fünfzehn Stichen, vorgewalzt. Der Vorformling wird an eine Umkehr-Tandem-Gerüstgruppe 2 weitergegeben, die aus einem Universal-Arbeitsgerüst 4, einem Flanschen-Stauchgerüst 5 sowie einem Universal-Arbeitsgerüst 6 besteht. Durch wiederholtes Walzen in drei bzw. fünf Durchläufen wird das gewünschte Profil weitgehend angenähert. Nach dem letzten Durchlauf bzw. während des letzten Durchlaufes tritt das Walzgut in eine Fertig-Gerüstgruppe 3 ein, in der mittels eines Flanschen-Stauchgerüstes 7 nochmals die Trägerflansche auf die exakte Sollbreite gebracht werden, während das Universal-Fertiggerüst 8 die Endform des Profiles sowie die Oberflächengüte des Walzgutes bestimmt.

Zum Umkehr-Vorgerüst 1 führt ein Einlauf-Rollgang 9, zwischen diesem und der Umkehr-Tandem-Gerüstgruppe 2 ist ein Zuführrollgang 10 vorgesehen, der Umkehr-Tandem-Gerüstgruppe 2 folgt ein Übergabe-Rollgang 11, und der Fertiggerüstgruppe 3 ist ein Auslaufrollgang 12 nachgeordnet, der bspw. zu einem Kühlbett führt.

Die Bewegungsrichtungen des Walzgutes bei beispielhaft angenommenen Durchläufen sind durch Pfeile angedeutet; fünf Pfeile 13 betreffen das Vorwalzen, das eigentliche Auswalzen wird durch Pfeile 14 und 15 angedeutet, wobei Pfeil 15 gleichzeitig den Stauch- und Universalstich der Fertig-Gerüstgruppe 3 mit angibt.

Sowohl das Umkehr-Vorgerüst 1 als auch die Umkehr-Tandem-Gerüstgruppe 2 werden zur Umformung durch das Reversieren stark herangezogen und damit optimal genutzt. Nur das Flanschen-Stauchgerüst 7 und das Universal-Fertiggerüst 8 werden nur für eine sehr geringe Reduktion eingesetzt und dienen mehr der Sicherung gewünscht enger Toleranzen des erzielten Profiles sowie der Oberflächengüte des Walzgutes.

Zur besseren Ausnutzung aller Gerüste wird die Anordnung nach Fig. 2 eingesetzt. Auch hier wird das Vorwalzen von Block zum Vorprofil durch ein Umkehr-Vorgerüst 1 bewirkt, das durch eine Vielzahl von Stichen, beispielsweise fünf bis dreizehn Stichen, eine hohe Umformleistung zuläßt. Die folgende Umkehr-Tandem-Gerüstgruppe weist ein Universal-Arbeitsgerüst 4, ein Flanschen-Stauchgerüst 5 sowie ein Universal-Fertiggerüst 8 auf. Diese drei Gerüste werden ebenfalls weitgehend genutzt, indem mindestens zweimal, gegebenenfalls auch öfter, reversiert wird und damit schon bei zweimaligem Reversieren drei Stauchstiche und sechs Universalstiche erreicht werden. Allerdings wird die Nutzung dieser Umkehr-Tandem-Gerüstgruppe 16 nicht so hoch getrieben wie die der Umkehr-Tandem-Gerüstgruppe 2. Es wurde nämlich als vorteilhaft erkannt, das Universal-Arbeitsgerüst 4 jeweils mit der optimalen Reduktion arbeiten zu lassen, das Fertiggerüst 8 aber mit gegenüber der des Universal-Arbeitsgerüstes 4 verringerter Reduktion zu betreiben. Zusätzlich ist es weiterhin möglich, beim letzten Stich die Anstellung des Universal-Fertiggerüstes 8 so zu bewirken, daß eine weitere Senkung der Reduktion auftritt. Durch die Herabsetzung der durch das Universal-Fertiggerüst 8 bewirkten Reduktion gegenüber der optimalen ergibt sich zwar eine etwas verringerte Umformleistung; andererseits wird hierdurch der Verschleiß der Ballenoberfläche des Universal-Fertiggerüstes 8 gegenüber dem des Universal-Arbeitsgerüstes 4 so herabgesetzt, daß auch nach längerer Zeit noch ausreichende Oberflächengüten erhalten sind und damit auch das auslaufende Walzgut, bestimmt durch die Oberflächenbeschaffenheit der Ballen der Walzen des Universal-Fertiggerüstes 8, auch noch nach längerer Standzeit eine ausgezeichnete Beschaffenheit bzw. Güte aufweisen.

Damit wird gegenüber der bekannten Anordnung nach Fig. 1 praktisch eine Fertiggerüst-Gruppe mit den dieser zugeordneten Rollgängen ebenso eingespart wie der durch diese in Anspruch genommene Platz. Die gesamte umformerische Leistung mag geringfügig abgesenkt sein, da zwar das Universal-Arbeitsgerüst 4 optimal, das Universal-Fertiggerüst 8 aber nur zu einem Teil seiner optimalen Umformleistung genutzt werden. Tatsächlich entfällt aber noch der gesonderte Durchlauf einer gesonderten Fertig-Gerüstgruppe. Es ist zwar auch bekanntgeworden, den Übergabe-Rollgang 11 so kurz auszuführen, daß bei der nach dem letzten Stich des Universal-Arbeitsgerüstes 6 erreichten Länge des Walzgutes dessen Kopf bereits in die Fertig-Gerüstgruppe einläuft, ehe dessen Ende das Universal-Arbeitsgerüst 6 verlassen hat. Zu einer stoßfreien Übergabe ist aber eine weitere Regelanordnung erforderlich, auf die bei erfindungsgemäß ausgebildeten Formstahl-Walzwerken, beispielsweise nach Fig. 2, verzichtet werden kann. Dort ist es nur empfehlenswert, das Universalarbeitsgerüst 4, das Flanschen-Stauchgerüst 5 und das Universal-Fertiggerüst 8 nach dem Prinzip des Minimalzuges zu regeln, um die jeweils auftretenden Beanspruchungen gering zu halten.

Eine praktische Ausführung des kompakten Formstahl-Walzwerkes hoher Leistung is in der Fig. 3 schematisch aufgezeigt.

Hier ist der Blöcke aufheizende Stoßofen 17 mit seinen Beschickungsvorrichtungen ebenso dargestellt wie ein ihm nachgeorneter Entzunderer 18. Die aufgeheizten und entzunderten Blöcke werden über einen Einlaufrollgang 9 dem Umkehr-Vorgerüst 1 zugeführt, dem eine Walzen-Schnellwechselvorrichtung 19 zugeordnet und Kant- und Verschiebevorrichtungen 20 vor und nachgeordnet sind. Die Vorprofile werden der Umkehr-Tandem-Gerüstgruppe 16 über einen Zuführrollgang 10 zugebracht, der mit einer Schopfsäge 21 ausgestattet ist. Den Gerüsten 4, 5 und 8 dieser Gruppe ist eine Gerüstwechseleinrichtung 22 zugeordnet, welche den Austausch der Gerüste gegen aufgearbeitete Gerüste erlaubt, wobei wahlweise für den Duo- oder den Universal-Betrieb vorgesehene Gerüste einbaubar sind. Ein nachgeordneter Auslaufrollgang 12 führt über eine beispielsweise zum Teilen von Knüppeln einsetzbare Wannschere 23 zu einem Kühlbett 24.

In der Praxis hat es sich gezeigt, daß ein derartiges kompaktes Formstahl-Walzwerk durchaus die Leistung von wesentlich aufwendigeren vorbekannten Walzwerken ergibt, so daß gemäß der Erfindung der zu treibende Aufwand erheblich absenkbar ist. Der Leistungsabfall, der durch die empfehlenswerte Absenkung der Umformleistung des Universal-Fertiggerüstes auftritt, läßt sich im Bedarfsfalle leicht durch ein weiteres zusätzliches Reversieren ausgleichen.

Üblicherweise sind in Umkehr-Tandem-Gerüstgruppen die Vertikalwalzen der Universal-Arbeitsgerüste leicht doppelkonisch so ausgeführt, daß ihre Ballen von ihren Mittelebenen zu ihren Walzenzapfen hin sich verjüngen. Die hier gewalzten Profile weisen leicht nach außen abgekantete Flanschhälften auf, so daß von "X"-Vorprofilen gesprochen wird, und erst das Universal-Fertiggerüst enthält im wesentlichen zylindrische Walzenballen, so daß die Flanschhälften eine gemeinsame äußere Ebene erhalten und man das gewünschte "H"-Profil erhält. Es wurde als vorteilhaft erkannt, das Universal-Arbeitsgerüst 4 mit doppelkonischen Walzen und das Universal-Fertiggerüst 8 mit zylinderförmigen Vertikalwalzen auszustatten, so daß beim Reversieren jeweils zwei Stiche in "H"-Form, die folgenden beiden in "X"-Form, und der letzte Stich in "H"-Form gefahren werden. Hierdurch wird zusätzliche eine weitere empfehlenswerte Durchknetung des Flanschwurzelbereiches erzielt.

## Patentansprüche

1. Verfahren zum Herstellen von Formstahl in einem Formstahl-Walzwerk mit einem Duo-Umkehr-Vorgerüst und mit in einer Tandem-Gerüstgruppe zusammengefaßtem Universal-Arbeitsgerüst, Flanschen-Stauchgerüst sowie einem ausgangsseitig vorgesehenen Universal-Fertiggerüst,
**dadurch gekennzeichnet,**
daß die Tandem-Gerüstgruppe als Umkehr-Tandem-Gerüstgruppe simultan reversierend reduzierend arbeitet und in die Herstellung des Formstahls das Universal-Fertiggerüst bei allen Reduktionsstichen reversierend einbezogen wird und auch der letzte Fertigstich in diesem Universal-Fertiggerüst durchgeführt wird,
und daß das Universal-Fertiggerüst während der reversierenden Reduktion des Formstahls in der Umkehr-Tandem-Gerüstgruppe für eine geringere Reduktion eingestellt wird als das Universal-Arbeitsgerüst.

2. Verfahren nach Anspruch 1,
**dadurch gekennzeichnet,**
daß für jeden Stich die Reduktion des Universal-Fertiggerüsts 15 % bis 55 % dessen des Universal-Arbeitsgerüstes beträgt.

3. Verfahren nach Anspruch 1 oder 2,
**dadurch gekennzeichnet,**
daß bei der reversierenden Reduktion des Formstahls jeweils zwei aufeinanderfolgende Stiche in H-Form, dann ein Stauchstich für die Flanschen und die jeweils folgenden Stiche in X-Form und der letzte Stich in H-Form erfolgt.

## Claims

1. Method of manufacturing structural steel in a structural steel rolling mill with a two-high reversing roughing stand and with a universal working stand, a flange-edging stand as well as a universal finishing stand, which is provided at the exit end, combined into a tandem stand group, characterised thereby that the tandem stand group operates reversingly and reducingly simultaneously as a reversing tandem group and in the manufacture of structural steel the universal finishing stand is included reversingly in all reduction passes and also the last finishing pass is performed in this universal finishing stand and that during the reversing reduction of the structural steel in the reversing tandem stand group the universal finishing stand is set for a smaller reduction than the universal working stand.

2. Method according to claim 1, characterised thereby that the reduction per pass of the universal finishing stand amounts to 15% to 55% of that of the universal working stand.

3. Method according to claim 1 or 2, characterised thereby that each time two successive passes in H-shape, then an edging pass for the flanges and the respectively following passes in X-shape and the last pass in H-shape take place for the reversing reduction of the structural steel.

## Revendications

1. Procédé pour la fabrication de profilés d'acier dans un laminoir de profilés d'acier comportant une cage ébaucheuse duo réversible et une cage de travail universelle et une cage refouleuse de semelles regroupées en un groupe tandem, ainsi qu'une cage finisseuse universelle agencée du côté de la sortie,
caractérisé en ce que le groupe de cages tandem fonctionne en tant que groupe de cages tandem en mode réversible et réducteur, en ce que la cage de finition universelle est intégrée dans la fabrication du profilé d'acier, en mode réversible dans toutes les passes de réduction et en ce que la dernière passe de finition est aussi effectuée dans cette cage de finition universelle, et en ce que la cage de finition universelle est utilisée dans la réduction en mode réversible du profilé d'acier dans le groupe de cages tandem réversible, à une réduction moindre que celle de la cage de travail universelle.

2. Procédé selon la revendication 1
caractérisé en ce que pour chaque passe la réduction de la cage de finition universelle comporte de 15% à 55% de celle de la cage de travail universelle.

3. Procédé selon la revendication 1 ou 2
caractérisé en ce que, lors de la réduction en mode réversible du profilé d'acier, on effectue chaque fois deux passes successives en forme de H, ensuite une passe refouleuse de semelle et les passes suivantes correspondantes en forme de X , et la dernière passe en forme de H.
